# EUROPÄISCHE PATENTSCHRIFT

(11) **EP 2 145 031 B1**
(45) Veröffentlichungstag und Bekanntmachung des Hinweises auf die Patenterteilung: **16.03.2016**
(21) Anmeldenummer: 08749904.2
(22) Anmeldetag: 30.04.2008
(51) Int. Cl.: C23C 18/54, C23C 28/00

(54) **METALLISIERENDE VORBEHANDLUNG VON ZINKOBERFLÄCHEN**
PRELIMINARY METALLIZING TREATMENT OF ZINC SURFACES
PRÉTRAITEMENT DE MÉTALLISATION DE SURFACES DE ZINC

(30) Priorität: 04.05.2007 DE 102007021364
(43) Veröffentlichungstag der Anmeldung: 20.01.2010
(62) Teilanmeldung aus: 10187987.2
(73) Patentinhaber: Henkel AG & Co. KGaA, 40589 Düsseldorf (DE)
(72) Erfinder: HACKBARTH, Karsten, 40237 Düsseldorf (DE); WOLPERS, Michael, 40699 Erkrath (DE); LORENZ, Wolfgang, 40699 Erkrath (DE); KUHM, Peter, 40724 Hilden (DE); MEAGHER, Kevin, 40476 Düsseldorf (DE); ROSENKRANZ, Christian, 40589 Düsseldorf (DE); ROTH, Marcel, 40589 Düsseldorf (DE); WARK, Reiner, 42103 Wuppertal (DE); SANCHIS OTERO, Guadalupe, 40227 Düsseldorf (DE); WILKE, Eva, 42781 Hilden (DE)
(86) Internationale Anmeldenummer: PCT/EP2008/055308
(87) Internationale Veröffentlichungsnummer: WO 2008/135478

(56) Entgegenhaltungen:
- WO-A-2004/101850
- DE-A1- 19 733 972
- DE-A1-102004 041 142
- US-A- 5 942 052

## Beschreibung

Die vorliegende Erfindung betrifft ein Verfahren zur metallisierenden Vorbehandlung verzinkter und/oder legierungsverzinkter Stahloberflächen oder zusammengefügter metallischer Bauteile, die zumindest teilweise Oberflächen aus Zink aufweisen, in einer mehrere Prozessschritte umfassenden Oberflächenbehandlung. Im erfindungsgemäßen Verfahren wird eine metallische Schichtauflage von insbesondere nicht mehr als 100 mg/m² an Eisen auf den behandelten Zinkoberflächen erzeugt. Derart metallisierte Zinkoberflächen eignen sich hervorragend als Ausgangsmaterial für nachfolgende Passivierungs- und Beschichtungsschritte (Abbildung 1, Verfahren II-V) und bewirken eine deutlich höhere Effizienz der Korrosionsschutzbeschichtung insbesondere nach der erfindungsgemäßen Vorbehandlung verzinkter Metalloberflächen. Die Applikation des Verfahrens auf verzinktem Bandstahl unterbindet dabei die korrosive Lackunterwanderung speziell an den Schnittkanten. In einem weiteren Aspekt umfasst die Erfindung daher ein unbeschichtetes oder nachfolgend beschichtetes metallisches Bauteil, welchem eine erfindungsgemäße metallisierende Vorbehandlung zuteil wurde, sowie die Verwendung eines solchen Bauteils im Karosseriebau bei der automobilen Fertigung, im Schiffsbau, im Baugewerbe sowie für die Herstellung von Weißer Ware.

Gegenwärtig wird in der Stahlindustrie eine Vielzahl oberflächenveredelter Stahlwerkstoffe hergestellt und nahezu 80 % der Feinblechprodukte in Deutschland werden heute in oberflächenveredelter Ausführung geliefert. Für die Produktion von Erzeugnissen werden diese Feinblechprodukte weiterverarbeitet, so dass unterschiedlichste metallische Werkstoffe oder verschiedenste Kombinationen von metallischem Grund- und Oberflächenmaterial in einem Bauteil vorliegen können und für bestimmte Produktanforderungen vorliegen müssen. Bei der Weiterverarbeitung, speziell von oberflächenveredelten Bandstählen, wird der Werkstoff zugeschnitten, umgeformt und mittels Schweiß- oder Klebeverfahren zusammengefügt. Diese Verarbeitungsprozesse sind im hohen Maße typisch für den Karosseriebau in der Automobilindustrie. Dort wird hauptsächlich verzinkter Bandstahl aus der Coil-Coating-Industrie weiterverarbeitet und beispielsweise mit unverzinktem Bandstahl und/oder Bandaluminium zusammengefügt. So bestehen Autokarosserien aus einer Vielzahl von Blechteilen, die durch Punktschweißen miteinander verbunden werden.
Aus dieser Kombinationsvielfalt von metallischer Bandmaterialien in einem Bauteil und der vornehmlichen Verwendung von oberflächenveredelten Bandstählen ergeben sich besondere Anforderungen an den Korrosionschutz, der in der Lage sein muss, sowohl die Folgen der Bimetallkorrosion als auch der Schnittkantenkorrosion abzumindern. Zwar vermitteln metallische Zinküberzüge, die elektrolytisch oder im Schmelztauchverfahren auf das Stahlband aufgebracht werden, eine kathodische Schutzwirkung, die eine aktive Auflösung des edleren Kernmaterials an Schnittkanten und mechanisch hervorgerufenen Verletzungen des Zinküberzuges verhindert, doch ebenso bedeutend für die Gewährleistung der Materialeigenschaften des Kernmaterials ist die Unterbindung der Korrosionsrate an sich. Entsprechend hoch sind die Anforderungen an die Korrosionsschutzbeschichtung bestehend zumeist aus einer anorganischen Konversionsschicht und einer organischen Barriereschicht.

An Schnittkanten und an durch die Bearbeitung oder sonstige Einflüsse auftretenden Verletzungen an der Zinkauflage bewirkt die galvanische Kopplung zwischen Kernmaterial und metallischem Überzug eine aktive, ungehinderte lokale Auflösung des Überzugsmaterials, die wiederum eine Aktivierungsstelle für die korrosive Unterwanderung der organischen Barriereschicht darstellt. Das Phänomen der Lackenthaftung oder des "Blistering" wird speziell an den Schnittkanten beobachtet, an denen eine ungehinderte Korrosion des unedleren Überzugsmaterials stattfindet. Gleiches gilt prinzipiell für die Stellen eines Bauteils, an denen unterschiedliche metallische Materialien durch Fügetechniken unmittelbar miteinander verbundenen sind. Die lokale Aktivierung eines solchen "Defektes" (Schnittkante, Verletzung im metallischen Überzug, Punktschweißstelle) und damit die korrosive Lackenthaftung, die von diesen "Defekten" ausgeht, ist umso ausgeprägter je größer der elektrische Potentialunterschied zwischen den Metallen im unmittelbaren Kontakt ist. Entsprechend gute Ergebnisse bezüglich der Lackhaftung an Schnittkanten bietet Bandstahl mit Zinküberzügen, die mit edleren Metallen legiert sind, z.B. eisenlegierte Zinküberzüge (Galvannealed Steel).
Da die Bandstahlproduzenten verstärkt dazu übergehen, neben der Oberflächenveredelung mit metallischen Überzügen weitere Korrosionsbeschichtungen, insbesondere Lackbeschichtungen, in der Bandanlage zu integrieren, besteht dort und in der verarbeitenden Industrie, insbesondere in der automobilen Fertigung, ein erhöhter Bedarf an Korrosionsschutzbehandlungen, die die mit der Schnittkanten- und Kontaktkorrosion verbundenen Probleme in der Lackhaftung effektiv verhindern.

Im Stand der Technik sind verschiedene Vorbehandlungen beschrieben, die das Problem des Kantensschutzes adressieren. Als wesentliche Strategie wird dabei die Verbesserung der Lackhaftung der organischen Barriereschicht auf dem oberflächenveredelten Bandstahl verfolgt.
Als nächstliegender Stand der Technik ist die deutsche Offenlegungsschrift DE19733972 anzusehen, die ein Verfahren zur alkalischen passivierenden Vorbehandlung von verzinkten und legierungsverzinkten Stahloberflächen in Bandanlagen beinhaltet. Hier wird das oberflächenveredelte Stahlband mit einem alkalischen Behandlungsmittel enthaltend Magnesium-lonen, Eisen(III)-Ionen sowie einen Komplexbildner in Kontakt gebracht. Bei dem vorgegebenen pH-Wert von oberhalb von 9,5 wird die Zinkoberfläche dabei unter Ausbildung der Korrosionsschutzschicht passiviert. Eine derartig passivierte Oberfläche bietet gemäß der Lehre von DE19733972 bereits eine Lackhaftung, die mit Nickel- und Cobalt-haltigen Verfahren vergleichbar ist. Fakultativ können sich dieser Vorbehandlung zur Verbesserung des Korrosionsschutzes weitere Behandlungsschritte wie eine chromfreie Nachpassivierung anschließen, bevor das Lacksystem aufgetragen wird. Dennoch zeigt sich, dass dieses Vorbehandlungssystem die durch die Korrosion an den Schnittkanten hervorgerufene Lackenthaftung nicht zufrieden stellend zu unterbinden vermag.

Es stellt sich also als Aufgabe der vorliegenden Erfindung, ein Verfahren zur Vorbehandlung von verzinkten und legierungsverzinkten Stahloberflächen bereitzustellen, welches die von Defekten in der Zinkauflage des Bandstahls ausgehende Lackenthaftung, insbesondere an den Schnittkanten, im Vergleich zum Stand der Technik deutlich verbessert.

Diese Aufgabe wurde gelöst durch ein Verfahren zur metallisierenden Vorbehandlung von verzinkten oder legierungsverzinkten Stahloberflächen, wobei die verzinkte oder legierungsverzinkte Stahloberfläche mit einem wässrigen Mittel (1) in Kontakt gebracht wird, dessen pH-Wert nicht kleiner als 2 und nicht größer als 6 ist, dadurch gekennzeichnet, dass im Mittel (1)
(a) Kationen und/oder Verbindungen eines Metalls (A), die ausgewählt sind aus Kationen und/oder Verbindungen von Eisen in einer Konzentration von mindestens 0,001 M,
(b) Beschleuniger ausgewählt aus Oxosäuren von Phosphor sowie deren Salze, wobei mindestens ein Phosphoratom in einer mittleren Oxidationsstufe vorliegt, enthalten sind,
wobei als Kationen und/oder Verbindungen des Metalls (A) Eisen(II)-Ionen und/oder Eisen(II)-Verbindungen eingesetzt werden und das molare Verhältnis von Beschleuniger zur Konzentration der Kationen und/oder Verbindungen des Metalls (A) den Wert 1:5 nicht unterschreitet und das Redoxpotential E_{Redox} der Kationen und/oder Verbindungen des Metalls (A) gemessen an einer Metallelektrode des Metalls (A) bei vorgegebener Verfahrenstemperatur und Konzentration an Kationen und/oder Verbindungen des Metalls (A) im wässrigen Mittel (1) anodischer liegt als das Elektrodenpotential E_{Zn} der verzinkten oder legierungsverzinkten Stahloberfläche im Kontakt mit einem wässrigen Mittel (2), welches sich vom Mittel (1) nur dadurch unterscheidet, dass es keine Kationen und/oder Verbindungen des Metalls (A) enthält.
Das erfindungsgemäße Verfahren eignet sich für sämtliche Metalloberflächen, beispielsweise Bandstahl, und/oder zusammengefügten metallischen Bauteile, die zumindest teilweise auch aus Zinkoberflächen bestehen, beispielsweise Automobilkarosserien. Bevorzugt ist die Werkstoffkombination aus Eisen-haltigen Oberflächen und Zinkoberflächen.

Unter Vorbehandlung wird im Sinne dieser Erfindung ein der Passivierung mittels anorganischer Barriereschichten (z.B. Phosphatierung, Chromatierung) oder ein der Lackbeschichtung vorausgehender Prozessschritt zur Konditionierung der gereinigten metallischen Oberfläche bezeichnet. Eine solche Konditionierung der Oberfläche bewirkt für das gesamte, am Ende einer Prozesskette zur korrosionsschützenden Oberflächenbehandlung resultierende Schichtsystem eine Verbesserung des Korrosionsschutzes und der Lackhaftung. In der Abbildung 1 sind typische Prozessketten im Sinne der vorliegenden Erfindung zusammengefasst, die von der erfindungsgemäßen Vorbehandlung in besonderem Maße profitieren.
In der spezifizierenden Bezeichnung der Vorbehandlung als "metallisierend" ist ein Vorbehandlungsprozess zu verstehen, der unmittelbar eine metallische Abscheidung von Metall-Kationen (A) auf der Zinkoberfläche bewirkt, wobei nach erfolgter metallisierender Vorbehandlung mindestens 50 At.-% des Elements (A) entsprechend der im Beispielteil dieser Anmeldung definierten Analysenmethode auf der Zinkoberfläche im metallischen Zustand vorliegen.
Das Redoxpotential E_{Redox} wird erfindungsgemäß direkt im Mittel (1) an einer Metallelektrode des Metalls (A) gegenüber einer kommerziellen Standardreferenzelektrode, z.B. Silber-Silberchlorid-Elektrode, gemessen. Beispielsweise in einer elektrochemischen Messkette der folgender Art: ${E}_{Redox} in Volt : Ag / AgCl / 1 M KCl / / Metall \left(A\right) / M \left(1\right)$ mit Ag / AgCl / 1M KCl = 0,2368 V gegenüber Standardwasserstoffelektrode (SHE) mit M(1) das erfindungsgemäße Mittel (1) enthaltend Kationen und/oder Verbindungen des Metalls (A) bezeichnend

Gleiches gilt für das Elektrodenpotential E_{Zn}, welches an einer Zinkelektrode im Mittel (2), welches sich vom Mittel (1) lediglich durch die Abwesenheit der Kationen und/oder Verbindungen des Metalls (A) unterscheidet, gegenüber einer kommerziellen Standardrferenzelektrode bestimmt wird: ${E}_{zn} in Volt : Ag / AgCl / 1 M KCl / / Zn / M \left(2\right)$

Das erfindungsgemäße Verfahren kennzeichnet sich nun dadurch aus, dass eine metallisierende Vorbehandlung der Zinkoberfläche dann erfolgt, wenn das Redoxpotential E_{Redox} anodischer liegt als das Elektrodenpotential E_{Zn}. Dies ist der Fall, wenn E_{Redox}-E_{Zn} > 0 ist.

Als elektromotorische Kraft (EMK), also als thermodynamische Triebkraft für die stromlose metallisierende Vorbehandlung, ist die Potentialdifferenz von Redoxpotential E_{Redox} und Elektrodenpotential E_{Zn} gemäß obigen Definitionen anzusehen. Die elektromotorische Kraft (EMK) entspricht dabei einer elektrochemischen Messkette der folgenden Art: $Zn / M \left(2\right) / / Metall \left(A\right) / M \left(1\right)$
mit M(1) das Mittel (1) enthaltend Kationen und/oder Verbindungen des Metalls (A) bezeichnend, und
mit M(2) das Mittel (2) bezeichnend, welches sich von M(1) nur dadurch unterscheidet, dass es keine Kationen und/oder Verbindungen des Metalls (A) enthält.

Für das erfindungsgemäße Verfahren ist es dabei vorteilhaft, wenn das Redoxpotential E_{Redox} der Kationen und/oder Verbindungen des Metalls (A) im wässrigen Mittel (1) um mindestens +50 mV, vorzugsweise mindestens +100 mV und besonders bevorzugt mindestens +300 mV, aber höchstens +800 mV anodischer liegt als das Elektrodenpotential E_{Zn} der Zinkoberfläche im Kontakt mit dem wässrigen Mittel (2). Ist die EMK kleiner als +50 mV kann eine hinreichende Metallisierung der verzinkten Oberfläche in technisch relevanten Kontaktzeiten nicht erzielt werden, so dass in einer nachfolgenden passivierenden Konversionsbehandlung die Metallauflage des Metalls (A) vollständig von der verzinkten Oberfläche entfernt wird und die Wirkung der Vorbehandlung damit aufgehoben wird. Umgekehrt kann eine zu hohe EMK von mehr als +800 mV in kurzen Zeiten zu einer vollständigen und massiven Belegung der verzinkten Oberfläche mit dem Metall (A) führen, so dass in einer nachfolgenden Konversionsbehandlung die gewünschte Ausbildung einer anorganischen korrosionsschützenden und haftvermittelnden Schicht ausbleibt oder zumindest gehindert ist. Es zeigt sich, dass die Metallisierung besonders effektiv ist, wenn die Konzentration an Kationen und/oder Verbindungen des Metalls (A) mindestens 0,01 M beträgt, aber 0,2 M, vorzugsweise 0,1 M nicht überschreitet.
Weitere Kationen und/oder Verbindungen eines Metall, welche gemäß der Vorbehandlung im metallischen Zustand auf der verzinkten Oberfläche abgeschieden werden, können enthalten sein und sind ausgewählt aus Kationen und/oder Verbindungen von Molybdän, Wolfram, Cobalt, Nickel, Blei, und/oder Zinn. Als Eisen(II)-Ionen und/oder Eisen(II)-Verbindungen kann beispielsweise Eisen(II)sulfat eingesetzt werden. Gegenüber dem Sulftat sind insbesondere die organischen Salze Eisen(II)lactat und/oder Eisen(II)gluconat aufgrund der geringeren Korrosivität der Anionen als Quelle für Eisen(II)-Kationen bevorzugt.

Liegen im Mittel (1) zusätzlich Metalle entsprechend der zuvor genannten Auswahl vor, so ist das Redoxpotential E_{Redox} des Metalls (A) einzeln und in Abwesenheit der jeweils anderen Metalle im wässrigen Mittel zu bestimmen.
Besonders bevorzugt sind jedoch solche Mittel (1), in denen lediglich Kationen und oder Verbindungen des Metalls (A) und damit keine Kationen und/oder Verbindungen der zuvor genannten Auswahl an Metallen enthalten sind.

Erfindungsgemäß sind solche Kationen und/oder Verbindungen des Metalls (A) enthalten, die im Mittel (1) sowohl die Bedingung für die elektromotorische Kraft (EMK) wie zuvor beschrieben erfüllen als auch ein Standardpotential E⁰_{Me} des Metalls (A) aufweisen, das kathodischer liegt als das Normalpotenial E⁰_{H2} der Standardwasserstoffelektrode (SHE), wobei sich das Standardpotential E⁰_{Me} des Metalls (A) auf die reversible Redoxreaktion Me⁰ → Meⁿ⁺ + n e⁻ in einer wässrigen Lösung des Metall-Kations Meⁿ⁺ mit der Aktivität 1 bei 25 °C bezieht.
Läge diese zweite Bedingung nicht erfüllt vor, so würden in einer dem erfindungsgemäßen Verfahren nachfolgenden Konversionsbehandlung aufgrund reduzierter Beizraten der Substratoberfläche Passivierungsschichten ausgebildet, die weniger homogen sind und vermehrt Defekte aufweisen. Im Extremfall unterbliebe im nachfolgenden Verfahrensschritt die passivierende Konversion der im erfindungsgemäßen Verfahren vorbehandelten Substratoberfläche. Gleiches gilt für eine der erfindungsgemäßen Vorbehandlung unmittelbar nachfolgenden organischen Beschichtung, die auf einen Selbstabscheidungsprozess beruht, der durch den Beizangriff des Substrates eingeleitet wird (Autophoretische Tauchlackbeschichtung, Abk.: AC für "Autodepositable Coating").

Im erfindungsgemäßen Vorbehandlungsverfahren werden zur Erhöhung der Abscheidungsrate der Kationen und/oder Verbindungen des Metalls (A), also der Metallisierung der verzinkten oder legierungsverzinkten Oberfläche, Beschleuniger mit Reduktionswirkung dem wässrigen Mittel (1) hinzugesetzt. Als mögliche Beschleuniger kommen Oxosäuren von Phosphor sowie deren Salze in Frage, wobei mindestens ein Phosphoratom in einer mittleren Oxidationsstufe vorliegen muss. Derartige Beschleuniger sind beispielsweise Hypophosphorsäure, Hypodiphosphonsäure, Diphosphor(III, V)-säure, Phosphonsäure, Diphosphonsäure und besonders bevorzugt Phosphinsäure sowie deren Salze.
Des Weiteren können Beschleuniger eingesetzt werden, die dem Fachmann aus dem Stand der Technik in der Phosphatierung bekannt sind. Diese haben neben ihren Reduktionseigenschaften auch depolarisierende Eigenschaften, d.h. sie wirken als Wasserstofffänger, und begünstigen so zusätzlich die Metallisierung der verzinkten Stahloberfläche. Hierzu gehören Hydrazin, Hydroxylamin, Nitroguanidin, N-Methylmorpholin-N-oxid, Glucoheptonat, Ascorbinsäure und reduzierende Zucker.
Das molare Verhältnis von Beschleuniger zur Konzentration der Kationen und/oder Verbindungen des Metalls (A) im wässrigen Mittel (1) ist vorzugsweise nicht größer ist als 2:1, besonders bevorzugt nicht größer als 1:1.

Optional kann das wässrige Mittel (1) im erfindungsgemäßen Verfahren zusätzlich geringe Mengen an Kupfer(II)-Kationen enthalten, die ebenfalls simultan mit den Kationen und/oder Verbindungen des Metalls (A) auf der verzinkten Oberfläche metallisch abgeschieden werden können. Allerdings ist hier zu beachten, dass keine massive, nahezu vollständig oberflächenbedeckende Zementation von Kupfer eintritt, da sonst eine nachfolgende Konversionsbehandlung vollständig unterbunden wird und/oder sich die Lackhaftung deutlich verschlechtert. Daher sollte das wässrige Mittel (1) nicht mehr als 50 ppm, vorzugsweise nicht mehr als 10 ppm, aber mindestens 0,1 ppm Kupfer(II)-Kationen zusätzlich enthalten.

Darüber hinaus kann das wässrige Mittel (1) für die metallisierende Vorbehandlung zusätzlich Tenside enthalten, die die metallische Oberfläche von Verunreinigungen zu befreien vermag, ohne selbst die Oberfläche durch die Ausbildung kompakter Adsorbatschichten für die Metallisierung zu inhibieren. Hierfür können vorzugsweise Niotenside mit mittleren HLB-Werten von mindestens 8 und höchstens 14 eingesetzt werden.

Da Kationen und/oder Verbindungen von Eisen(II) für das erfindungsgemäße Vorbehandlungsverfahren verwendet werden, ist der pH-Wert des wässrigen Mittels nicht kleiner als 2 und nicht größer als 6, vorzugsweise nicht größer als 4, um einerseits ein Überbeizen der verzinkten Stahloberfläche bei niedrigen pH-Werten zu verhindern, da dies die Metallisierung der Oberfläche inhibiert, und andererseits die Stabilität der Eisen(II)-Ionen in der Behandlungslösung zu gewährleisten.
Die Eisen(II)-haltige Behandlungslösung kann zur Stabilisierung ferner chelatisierende Komplexbildner mit Sauerstoff- und/oder Stickstoff-Liganden enthalten. Eine solche Behandlungslösung eignet sich zusätzlich zur Erhöhung der EMK für die Metallisierung, da Eisen(II)-lonen weniger stark durch derartige Liganden komplexiert werden als Zink(II)-Ionen. Die Erhöhung der EMK über den Zusatz der Komplexbildner ist für die Einstellung einer kürzeren Behandlungsdauer und einer optimalen Eisenbelegung der verzinkten Oberfläche bedeutsam.

Als chelatisierende Komplexbildner kommen dabei speziell solche in Frage, die ausgewählt sind aus Triethanolamin, Diethanolamin, Monoethanolamin, Monoisopropanolamin, Aminoethylethanolamin, 1-Amino-2,3,4,5,6-pentahydroxyhexan, N-(Hydroxyethyl)-ethylendiamintriessigsäure, Ethylendiamintetraessigsäure, Diethylentriaminpentaessigsäure, 1,2-Diaminopropantetraessigsäure, 1,3-Diaminopropantetraessigsäure, Weinsäure, Milchsäure, Schleimsäure, Gallussäure, Gluconsäure und/oder Glucoheptonsäure sowie deren Salze und Stereoisomere als auch Sorbit, Glucose und Glucamin sowie deren Stereoisomere.

Eine besonders effektive Formulierung des wässrigen Mittels (1) mit vorstehend genannten Komplexbildnern ist bei einem molaren Verhältnis von chelatisierenden Komplexbildner zur Konzentration der Kationen und/oder Verbindungen des zweiwertigen Eisens von nicht größer ist als 5:1, vorzugsweise nicht größer 2:1, aber von mindestens 1:5 gegeben. Geringere molare Verhältnisse als 1:5 verändern die EMK für die Metallisierung nur unwesentlich. Ähnliches gilt für höhere molare Verhältnisse als 5:1, bei denen ein hoher Anteil an freien Komplexbildner vorliegt, so dass die EMK für die Metallisierung nahezu unbeeinflusst bleibt und eine unwirtschaftliche Verfahrensweise resultiert.

Des Weiteren finden wasserlösliche und/oder wasserdispergierbare polymere Komplexbildner mit Sauerstoff- und/oder Stickstoff-Liganden auf der Basis von Mannich-Additionsprodukten von Polyvinylphenolen mit Formaldehyd und aliphatischen Aminoalkoholen Verwendung. Derartige Polymere sind in der Patentschrift US 5,298,289 detailliert beschrieben und werden hiermit als erfindungsgemäße komplexierende Polymerverbindungen mit einbezogen. Insbesondere sind wasserlösliche und/oder wasserdispergierbare polymere Komplexbildner geeignet, die aus x-(N-R¹-N-R²-Aminomethyl)-4-hydroxystyrol Monomereinheiten zusammengesetzt sind, wobei die Substitutionsstelle x am aromatischen Ring x = 2,3,5 oder 6 ist, R¹ eine Alkyl-Gruppe mit nicht mehr als 4 Kohlenstoff-Atomen und R² einen Substituenten der allgemeinen Summenformel H(CHOH)ₘCH₂- mit einer Anzahl m an Hydroxymethylen-Gruppen von nicht mehr als 5 und nicht weniger als 3 darstellt. Besonders bevorzugt ist Poly(5-vinyl-2-hydroxy-N-benzyl-N-glucamin) aufgrund seiner ausgesprochenen Komplexierwirkung zu verwenden.

Analog zur Komplexierung der Eisen(II)-Ionen mit niedermolekularen Komplexbildnern ist für die polymeren Verbindungen ein molares Verhältnis von chelatisierenden Komplexbildner, definiert als Konzentration der Monomereinheiten der wasserlöslichen und/oder wasserdispergierbaren polymeren Verbindung zur Konzentration der Kationen und/oder Verbindungen des Metalls (A), von nicht größer ist als 5:1, vorzugsweise von nicht größer 2:1, aber von mindestens 1:5 besonders effektiv.

Für das erfindungsgemäße Vorbehandlungsverfahren, welches einen Teil der Prozesskette der Oberflächenbehandlung von verzinkten und/oder legierungsverzinkten Stahloberflächen darstellt, sind die in der Bandstahlherstellung und Bandstahlveredelung üblichen Applikationsmethoden praktikabel. Hierzu gehören insbesondere Tauch- und Spritzverfahren. Die Kontaktzeit oder Vorbehandlungsdauer mit dem wässrigen Mittel (1) sollte jedoch mindestens 1 Sekunde, aber nicht länger als 30 Sekunden, vorzugsweise nicht länger als 10 Sekunden betragen. Innerhalb dieser Kontaktzeit resultieren bei erfindungsgemäßer Ausführung des Verfahrens metallische Überzüge des Metalls (A) mit einer Schichtauflage von vorzugsweise mindestens 1 mg/m², aber von vorzugsweise nicht mehr als 100 mg/m², und besonders bevorzugt von nicht mehr als 50 mg/m². Die metallische Schichtauflage ist im Sinne der vorliegenden Erfindung definiert als flächenbezogener Massenanteil des Elements (A) auf der verzinkten oder legierungsverzinkten Stahloberfläche unmittelbar nach der erfindungsgemäßen Vorbehandlung.

Sowohl die bevorzugten Kontaktzeiten und Schichtauflagen als auch die bevorzugten Applikationsmethoden gelten ebenso für die erfindungsgemäße Vorbehandlung von aus mehreren metallischen Werkstoffen zusammengefügten Bauteilen, insofern diese zumindest teilweise Zinkoberflächen aufweisen.

Zum vorliegenden Erfindungsgegenstand gehören auch diejenigen Kombinationen von legierungsverzinkten Stahloberflächen und wässrigen Mittel (1), bei denen ein Legierungsbestandteil der verzinkten Stahloberfläche dasselbe Element (A) darstellt wie das Metall (A) in Form seiner Kationen und/oder Verbindungen im wässrigen Mittel (1). So kann beispielsweise auch feuerverzinktes Galvannealed^{®}-Feinblech erfindungsgemäß mit einem Mittel(1) enthaltend Eisen-Ionen mit der Konsequenz vorbehandelt werden, dass in einer nachfolgenden Aufbringung von korrosionsschützenden Schichten leicht verbesserte Korrosions- und Unterwanderungseigenschaften resultieren.

Das erfindungsgemäße Vorbehandlungsverfahren ist auf die nachfolgenden Prozessschritte der Oberflächenbehandlung von verzinkten und/oder legierungsverzinkten Stahloberflächen hinsichtlich eines optimierten Korrosionsschutzes und einer hervorragenden Lackhaftung insbesondere an Schnittkanten, Oberflächendefekten und Bimetallkontakten abgestimmt. Konsequenterweise werden von der vorliegenden Erfindung verschiedene Nachbehandlungsverfahren, also Konversions- und Lackbeschichtungen, umfasst, die in Verbindung mit der zuvor beschriebenen Vorbehandlung die gewünschten Ergebnisse hinsichtlich des Korrosionsschutzes liefern. Die Abbildung 1 illustriert verschiedene im Sinne der vorliegenden Erfindung bevorzugte Prozessketten zur korrosionsschützenden Beschichtung von metallischen Oberflächen in der automobilen Fertigung, die bereits beim Stahlerzeuger ("Coil Industry") begonnen und im Lackierbetrieb ("Paint Shop") beim Automobilhersteller fortgesetzt und vollendet werden.
Die Erfindung betrifft daher in einem weiteren Aspekt die Erzeugung einer passivierenden Konversionsbeschichtung auf der metallisierend vorbehandelten verzinkten und/oder legierungsverzinkten Stahloberfläche mit oder ohne dazwischenliegendem Spül- und/oder Trocknungsschritt (Abbildung 1, Verfahren IIa).
Hierfür kann eine chromhaltige oder vorzugsweise chromfreie Konversionslösung eingesetzt werden. Bevorzugte Konversionslösungen, mit denen die gemäß der vorliegenden Erfindung vorbehandelten Metalloberflächen vor den Aufbringen einer permanent korrosionsschützenden organischen Beschichtung behandelt werden können, können der DE-A-199 23 084 und der hierin zitierten Literatur entnommen werden. Nach dieser Lehre kann ein chromfreies wässriges Konversionsmittel außer Hexafluoro-Anionen von Ti, Si und/oder Zr als weitere Wirkstoffe enthalten: Phosphorsäure, eine oder mehrere Verbindungen von Co, Ni, V, Fe, Mn, Mo oder W, ein wasserlösliches oder wasserdispergierbares filmbildendes organisches Polymer oder Copolymer und Organophosphonsäuren, die komplexierende Eigenschaften haben. Auf Seite 4 dieses Dokuments ist in Zeilen 17 bis 39 eine ausführliche Liste organischer filmbildender Polymere aufgeführt, die in den genannten Konversionslösungen enthalten sein können.
Im Anschluss hieran offenbart dieses Dokument eine sehr umfangreiche Liste komplexbildender Organophosphonsäuren als weitere mögliche Komponenten der Konversionslösungen. Konkrete Beispiele dieser Komponenten können der genannten DE-A-199 23 084 entnommen werden.
Des Weiteren können wasserlösliche und/oder wasserdispergierbare polymere Komplexbildner mit Sauerstoff- und/oder Stickstoff-Liganden auf der Basis von Mannich-Additionsprodukten von Polyvinylphenolen mit Formaldehyd und aliphatischen Aminoalkoholen enthalten sein. Derartige Polymere sind in der Patentschrift US 5,298,289 offenbart.

Die Verfahrensparameter für eine Konversionsbehandlung im Sinne dieser Erfindung wie beispielsweise Behandlungstemperatur, Behandlungsdauer und Kontaktzeit sind dabei derart zu wählen, dass eine Konversionsschicht erzeugt wird, die pro m² Oberfläche mindestens 0,05, vorzugsweise mindestens 0,2, aber nicht mehr als 3,5, vorzugsweise nicht mehr als 2,0 und besonders bevorzugt nicht mehr als 1,0 mmol des Metalls M enthält, das die wesentliche Komponente der Konversionslösung darstellt. Beispiele für Metalle M sind Cr(III), B, Si, Ti, Zr, Hf. Die Belegungsdichte der Zinkoberfläche mit dem Metall M kann beispielsweise mit einer Röntgenfluoreszenzmethode ermittelt werden.

In einem besonderen Aspekt eines erfindungsgemäßen Verfahrens (IIa), das eine der metallisierenden Vorbehandlung folgende Konversionsbehandlung umfasst, enthält das chromfreie Konversionsmittel zusätzlich Kupfer-Ionen. Das molare Verhältnis von Metallatomen M ausgewählt aus Zirkon und/oder Titan zu Kupferatomen in einem solchen Konversionsmittel ist dabei vorzugsweise derart gewählt, dass dieses eine Konversionsschicht erzeugt, in der mindestens 0,1, vorzugsweise mindestens 0,3, aber nicht mehr als 2 mmol Kupfer zusätzlich enthalten sind.

Die vorliegende Erfindung betrifft also auch ein Verfahren (IIa), welches folgende Prozessschritte einschließlich der metallisierenden Vorbehandlung und einer Konversionsbehandlung der verzinkten und/oder legierungsverzinkten Stahloberfläche umfasst:
i) gegebenenfalls Reinigung / Entfettung der Werkstoffoberfläche
ii) metallisierende Vorbehandlung mit einem wässrigen Mittel (1) gemäß der vorliegenden Erfindung
iii) gegebenenfalls Spül- und/oder Trocknungsschritt
iv) chrom(VI)freie Konversionsbehandlung, bei der eine Konversionsschicht erzeugt wird, die pro m² Oberfläche 0,05 bis 3,5 mmol des Metalls M enthält, das die wesentliche Komponente der Konversionslösung darstellt, wobei die Metalle M ausgewählt sind aus Cr(III), B, Si, Ti, Zr, Hf.

Alternativ kann zu einem Verfahren (IIa), in dem der metallisierenden Vorbehandlung eine Konversionsbehandlung unter Ausbildung einer dünnen amorphen anorganischen Beschichtung folgt, auch ein Verfahren (Abbildung 1, IIb) angewandt werden, in dem der erfindungsgemäßen Metallisierung eine Zinkphosphatierung unter Ausbildung einer kristallinen Phosphatschicht mit einem bevorzugten Schichtgewicht von nicht weniger als 3 g/m² folgt. Bevorzugt gemäß der vorliegenden Erfindung ist jedoch wegen des deutlich geringeren Prozessaufwandes und der deutlichen Verbesserung des Korrosionsschutzes von Konversionsschichten auf verzinkten Oberflächen, die zuvor metallisierend behandelt wurden, ein Verfahren (IIa).

Darüber hinaus schließen sich der metallisierenden Vorbehandlung und der nachfolgenden Konversionsbehandlung üblicherweise weitere Verfahrensschritte zur Aufbringung zusätzlicher Schichten, insbesondere organischer Lacke oder Lacksysteme an (Abbildung 1, Verfahren III-V).

Die vorliegende Erfindung betrifft daher in einem weiteren Aspekt ein Verfahren (III), welches die Prozesskette (i-iv) des Verfahrens (II) erweitert, wobei ein organisches Beschichtungsmittel (1) aufgebracht wird, das in einem organischen Lösungsmittel oder Lösungsmittelgemisch gelöste oder dispergierte organische Harzkomponenten enthält, dadurch gekennzeichnet, dass das Beschichtungsmittel (1) mindestens folgende organische Harzkomponenten enthält:
a) als Hydroxylguppen-haltiger Polyether vorliegendes Epoxidharz auf Basis eines Bisphenol-Epichlorhydrin-Polykondensationsproduktes,
b) blockiertes aliphatisches Polyisocyanat,
c) nicht blockiertes aliphatisches Polyisocyanat,
d) mindestens eine Reaktionskomponente ausgewählt aus Hydroxylgruppen-haltigen Polyestern und Hydroxylgruppen-haltigen Poly(meth)acrylaten.

Bei der Komponente a) handelt es sich um ein durchreagiertes Polykondensationsprodukt von Epichlorhydrin und einem Bisphenol. Dieses weist im Wesentlichen keine Epoxidgruppen als reaktive Gruppen mehr auf. Das Polymer liegt dann in Form eines Hydroxylgruppen-haltigen Polyethers vor, der über diese Hydroxylgruppen Vernetzungsreaktionen mit beispielsweise Polyisocyanaten eingehen kann.

Die Bisphenol-Komponente dieses Polymers kann beispielsweise ausgewählt sein aus Bisphenol A und Bisphenol F. Die mittlere Molmasse (gemäß Herstellerangaben, beispielsweise bestimmbar durch Gelpermeationschromotographie) liegt vorzugsweise im Bereich von 20.000 bis 60.000, insbesondere im Bereich von 30.000 bis 50.000. Die OH-Zahl liegt vorzugsweise im Bereich von 170 bis 210 und insbesondere im Bereich von 180 bis 200. Insbesondere sind Polymere bevorzugt, deren Hydroxylgehalt bezogen auf das Estherharz im Bereich von 5 bis 7 Gew.-% liegt.

Die aliphatischen Polyisocyanate b) und c) basieren vorzugsweise auf HDI, insbesondere auf HDI-Trimer. Als Blockierungsmittel in dem blockierten aliphatischen Polyisocyanat b) können die üblichen Polyisocyanat-Blockierungsmittel eingesetzt sein. Beispielsweise seien genannt: Butanonoxim, Dimethylpyrazol, Malonester, Düsopropylamin/Malonester, Düsopropylamin/Triazol sowie ε-Caprolactam. Bevorzugt wird eine Kombination von Malonester und Diisopropylamin als Blockierungsmittel verwendet.
Der Gehalt an blockierten NCO-Gruppen der Komponente b) liegt vorzugsweise im Bereich von 8 bis 10 Gew.-%, insbesondere im Bereich von 8,5 bis 9,5 Gew.-%. Das Äquivalentgewicht liegt vorzugsweise im Bereich vor 350 bis 600, insbesondere im Bereich von 450 bis 500 g/mol.

Das nicht-blockierte aliphatische Polyisocyanat c) hat vorzugsweise ein Äquivalentgewicht im Bereich von 200 bis 250 g/mol und einen NCO-Gehalt im Bereich von 15 bis 23 Gew.-%. Beispielsweise kann ein aliphatisches Polyisocyanat ausgewählt werden, das ein Äquivalentgewicht im Bereich von 200 bis 230 g/mol, insbesondere im Bereich von 210 bis 220 g/mol und einen NCO-Gehalt im Bereich von 18 bis 22 Gew.-%, vorzugsweise im Bereich von 19 bis 21 Gew.-% aufweist. Ein weiteres geeignetes aliphatisches Polyisocyanat hat beispielsweise ein Äquivalentgewicht im Bereich von 220 bis 250 g/mol, insbesondere im Bereich von 230 bis 240 g/mol und einen NCO-Gehalt im Bereich von 15 bis 20 Gew.-%, vorzugsweise im Bereich von 16,5 bis 19 Gew.-%. Dabei kann jedes dieser genannten aliphatischen Polyisocyanate die Komponente c) darstellen. Als Komponente c) kann jedoch auch ein Gemisch dieser beiden Polyisocyanate vorliegen. Setzt man ein Gemisch der beiden genannten Polyisocyanate ein, so liegt das Mengenverhältnis des erstgenannten Polyisocyanats zum letztgenannten Polyisocyanat für die Komponente c) vorzugsweise im Bereich von 1 : 1 bis 1 : 3.

Die Komponente d) ist ausgewählt aus Hydroxylgruppen-haltigen Polyestern und Hydroxylgruppen-haltigen Poly(meth)acrylaten. Beispielsweise kann ein Hydroxylgruppenhaltiges Poly(meth)acrylat mit einer Säurezahl im Bereich von 3 bis 12, insbesondere im Bereich von 4 bis 9 mg KOH/g eingesetzt werden. Der Gehalt an Hydroxylgruppen liegt vorzugsweise im Bereich von 1 bis 5 und insbesondere im Bereich von 2 bis 4 Gew.-%. Das Äquivalentgewicht liegt vorzugsweise im Bereich von 500 bis 700, insbesondere im Bereich von 550 bis 600 g/mol.

Setzt man als Komponente d) einen Hydroxylgruppen-haltigen Polyester ein, so kann man hierfür einen verzweigten Polyester mit einem Äquivalentgewicht im Bereich von 200 bis 300, insbesondere im Bereich von 240 bis 280 g/mol auswählen. Weiterhin ist beispielsweise ein schwach verzweigter Polyester mit einem Äquivalentgewicht im Bereich von 300 bis 500, insbesondere im Bereich von 350 bis 450 g/mol geeignet. Diese unterschiedlichen Polyester-Typen können jedes für sich oder als Gemisch die Komponente d) bilden. Selbstverständlich kann als Komponente d) auch eine Mischung von Hydroxylgruppen-haltigen Polyestern und Hydroxylgruppen-haltigen Poly(meth)acrylaten vorliegen.

Das Beschichtungsmittel (1) im erfindungsgemäße Verfahren (III) enthält also sowohl ein blockiertes aliphatisches Polyisocyanat b) als auch ein nicht-blockiertes aliphatisches Polyiscyanat c). Als potenzielle Reaktionskomponenten für diese beiden Polyisocyanat-Typen stehen die Hydroxylgruppen-haltigen Komponenten a) und d) zur Verfügung. Durch mögliche Reaktion jeder der Komponenten a) und d) mit jeder der Komponenten b) und c) entsteht beim Aushärten des Mittels (2) ein komplexes Polymer-Netzwerk aus Polyurethanen. Zusätzlich können in dem Fall, dass als Komponente d) Hydroxylgruppen-haltige Poly(meth)acrylate eingesetzt werden, weitere Vernetzungen über die Doppelbindungen dieser Komponenten eintreten. Soweit nicht alle Doppelbindungen der Poly(meth)acrylate beim Aushärten vernetzen, können insbesondere oberflächlich vorhandene Doppelbindungen eine verbesserte Verknüpfung zu einem nachträglich aufgebrachten Lack bewirken, falls dieser ebenfalls Komponenten mit polymerisierbaren Doppelbindungen enthält. Unter diesem Gesichtspunkt ist es bevorzugt, dass die Komponente d) zumindest teilweise aus Hydroxylgruppen-haltigen Poly(meth)acrylaten besteht.

Beim Aushärten des Beschichtungsmittels (1) im erfindungsgemäßen Verfahren (III) ist zu erwarten, dass zunächst das nicht-blockierte aliphatische Polyisocyanat c) mit einer oder beiden der Komponenten a) und d) reagiert. Sofern die Hydroxylgruppen der Komponenten d) reaktiver sind als diejenigen der Komponente a), tritt beim Aushärten zunächst bevorzugt eine Reaktion der Komponente c) mit der Komponente d) ein.

Dem gegenüber reagiert das blockierte aliphatische Polyisocyanat b) erst dann mit einer oder beiden der Komponenten a) und d), wenn die Deblockierungstemperatur erreicht ist. Zur Polyurethanbildung steht dann nur noch derjenige der Reaktionspartner a) und d) zur Verfügung, der die weniger reaktionsfreudigen OH-Gruppen aufweist. Für das sich ausbildende Polyurethan-Netzwerk bedeutet dies beispielsweise, dass dann, wenn die OH-Gruppen der Komponenten a) reaktionsträger sind als diejenigen Komponenten d), sich zwei Polyurethan-Netzwerke aus der Reaktion der Komponenten c) und d) einerseits und der Komponenten a) und b) andererseits aufbauen.
Das Beschichtungsmittel (1) im erfindungsgemäßen Verfahren (III) enthält die Komponenten a) und b) einerseits und c) und d)- andererseits vorzugsweise in folgenden relativen Gewichtsverhältnissen:
a): b) = 1: 0,8 bis 1 : 1,3
c) : d) = 1 : 1,4 bis 1 : 2,3

Die Komponenten a) und d) einerseits sowie b) und c) andererseits liegen vorzugsweise in folgendem relativen Gewichtsverhältnis vor:
a) : d) = 1 : 2 bis 1: 6 und (vorzugsweise 1 : 3 bis 1 : 5)
b) : c) = 1 : 0,5 bis 1 : 5 (vorzugsweise 1 : 1 bis 1 : 3).

Bevorzugte absolute Mengenbereiche der genannten vier Komponenten a) bis d) werden weiter unten angegeben, da diese von der Dichte fakultativ vorhandener Leitfähigkeitspigmente (Abbildung 1, Verfahren IIIb) abhängen. Vorzugsweise enthält das Beschichtungsmittel (1) zusätzlich zu den Komponenten a) bis d) ein Leitfähigkeitspigment oder eine Mischung von Leitfähigkeitspigmenten. Diese können eine relativ geringe Dichte wie beispielsweise Ruß und Graphit oder eine relativ hohe Dichte wie beispielsweise metallisches Eisen aufweisen. Der Absolutgehalt des Beschichtungsmittels (1) an Leitfähigkeitspigmenten hängt von deren Dichte ab, da es für die Wirkung als Leitfähigkeitspigment weniger auf den Massenanteil als vielmehr auf den Volumenanteil des Leitfähigkeitspigments in der ausgehärteten Beschichtung ankommt.

Allgemein gilt, dass das Beschichtungsmittel (1), bezogen auf die Gesamtmasse des Mittels, (0,8 bis 8)·ρ Gew.-% an Leitfähigkeitspigment enthält, wobei p die Dichte des Leitfähigkeitspigments oder die mittlere Dichte der Mischung von Leitfähigkeitspigmenten in g/cm³ bedeutet. Vorzugsweise enthält das Beschichtungsmittel (1) bezogen auf seine Gesamtmasse (2 bis 6)·ρ Gew.-% an Leitfähigkeitspigment.

Beispielsweise bedeutet dies: Enthält das Beschichtungsmittel (1) als Leitfähigkeitspigment nur Graphit mit einer Dichte von 2,2 g/cm², so enthält es vorzugsweise mindestens 1,76, insbesondere mindestens 4,4 Gew.-% und vorzugsweise nicht mehr als 17,6, insbesondere nicht mehr als 13,2 Gew.-% Graphit. Wird Eisenpulver mit einer Dichte von 7,9 g/cm² als alleiniges Leitfähigkeitspigment verwendet, enthält das Beschichtungsmittel (1), bezogen auf seine Gesamtmasse, vorzugsweise mindestens 6,32, insbesondere mindestens 15,8 Gew.-% und nicht mehr als 63,2, insbesondere nicht mehr als 47,4 Gew.-% Entsprechend errechnen sich die Gew.-Anteile, wenn als Leitfähigkeitspigment beispielsweise ausschließlich MoS₂ mit einer Dichte von 4,8 g/cm3, Aluminium mit einer Dichte von 2,7 g/cm³ oder Zink mit einer Dichte von 7,1 g/cm3 eingesetzt wird.

Es kann jedoch zu einer günstigen Eigenschaften-Kombination kommen, wenn das Beschichtungsmittel (1) nicht nur ein einziges Leitfähigkeitspigment, sondern eine Mischung aus mindestens zwei Leitfähigkeitspigmenten enthält, die sich dann vorzugsweise in ihrer Dichte stark unterscheiden. Beispielsweise kann eine Mischung eingesetzt werden, bei der der erste Mischungspartner ein leichtes Leitfähigkeitspigment wie beispielsweise Ruß, Graphit oder Aluminium und der zweite Partner der Mischung ein schweres Leitfähigkeitspigment wie beispielsweise Zink oder Eisen darstellt. In diesen Fällen wird für die Dichte ρ in der vorstehend genannten Formel die mittlere Dichte der Mischung eingesetzt, die sich aus den Gew.-Anteilen der Komponenten in der Mischung und aus ihrer jeweiligen Dichte errechnen lässt.

Demgemäß ist eine spezielle Ausführungsform eines Beschichtungsmittels (1) im Verfahren (IIIb) dadurch gekennzeichnet, dass es sowohl ein Leitfähigkeitspigment mit einer Dichte von kleiner als 3 g/cm³ als auch ein Leitfähigkeitspigment mit einer Dichte von größer als 4 g/cm³ enthält, wobei die Gesamtmenge an Leitfähigkeitspigment, bezogen auf die Gesamtmasse des Mittels (2), (0,8 bis 8)·ρ Gew.-% beträgt, wobei ρ die mittlere Dichte der Mischung der Leitfähigkeitspigmente in g/cm³ bedeutet.

Beispielsweise kann das Beschichtungsmittel (1) als Leitfähigkeitspigment eine Mischung aus Ruß oder Graphit einerseits und Eisenpulver andererseits enthalten. Dabei können die Gewichtsverhältnisse von Ruß und/oder Graphit einerseits und Eisen andererseits im Bereich von 1 : 0,1 bis 1 : 10, insbesondere im Bereich von 1 : 0,5 bis 1 : 2 liegen.

Das Beschichtungsmittel (1) kann also als leichtes elektrisch leitfähiges Pigment Aluminiumflocken, Graphit und/oder Ruß enthalten. Dabei ist die Verwendung von Graphit und/oder Ruß bevorzugt. Ruß und insbesondere Graphit bewirken nicht nur eine elektrische Leitfähigkeit der erhaltenen Beschichtung, sondern tragen auch dazu bei, dass diese Schicht eine erwünschte geringe Mohs'sche Härte von nicht mehr als 4 aufweist und gut umformbar ist. Insbesondere die Schmierwirkung von Graphit trägt zu einem verringerten Verschleiß der Umformwerkzeuge bei. Diese Wirkung kann noch gefördert werden, indem man zusätzlich Pigmente mit Schmierwirkung wie beispielsweise Molybdänsulfid mit einsetzt. Als weitere Gleitmittel oder Umformhilfen kann das Beschichtungsmittel (1) Wachse und/oder Teflon enthalten.

Das elektrisch leitfähige Pigment mit einem spezifischen Gewicht von maximal 3 g/cm³ kann in Form kleiner Kugeln oder Aggregate solcher Kugeln vorliegen. Dabei ist es bevorzugt, dass die Kugeln bzw. die Aggregate dieser Kugeln einen Durchmesser von weniger als 2 µm aufweisen. Vorzugsweise liegen diese elektrisch leitfähigen Pigmente jedoch in Form von Plättchen vor, deren Dicke vorzugsweise geringer ist als 2 µm.

Das Beschichtungsmittel (1) im erfindungsgemäßen Verfahren (III) enthält zumindest die weiter oben beschriebenen Harzkomponenten sowie Lösungsmittel. Die Harzkomponenten a) bis d) liegen in ihrer Handelsform in der Regel als Lösung bzw. Dispersion in organischen Lösungsmitteln vor. Das hieraus zubereitete Beschichtungsmittel (1) enthält dann ebenfalls diese Lösungsmittel.

Diese sind erwünscht, um trotz der zusätzlichen Anwesenheit des elektrisch leitfähigen Pigments wie beispielsweise Graphit und ggf. weiterer Pigmente wie insbesondere Korrosionsschutzpigmente eine Viskosität einzustellen, die es erlaubt, das Beschichtungsmittel (1) im Coil-Coating-Verfahren auf das Substrat aufzubringen. Erforderlichenfalls kann zusätzlich Lösungsmittel zugesetzt werden. Die chemische Natur der Lösungsmittel ist in der Regel durch die Wahl der Rohstoffe, die das entsprechende Lösungsmittel enthalten, vorgegeben. Beispielsweise kann als Lösungsmittel vorliegen: Cyclohexanon, Diacetonalkohol, Diethylenglykolmonobutyletheracetat, Diethylenglykol, Propylenglykolmethylether, Propylenglykol-n-Butylether, Methoxypropylacetat, n-Butylacetat, Xylol, Glutarsäuredimethylester, Adipinsäuredimethylester und/oder Bernsteinsäuredimethylester.

Der bevorzugte Anteil an Lösungsmittel einerseits und organischen Harzkomponenten andererseits in dem Beschichtungsmittel (1) hängt, wenn man ihn in Gew.-% ausdrückt, von dem Anteil an Leitfähigkeitspigment in Gew.-% in dem Beschichtungsmittel (1) ab. Je höher die Dichte des Leitfähigkeitpigments, desto höher ist dessen bevorzugter Gewichtsanteil an dem gesamten Beschichtungsmittel (1), und desto geringer sind die Gewichtsanteile an Lösungsmittel und Harzkomponenten. Die bevorzugten Gew.-Anteile von Lösungsmittel und Harzkomponenten hängen daher von der Dichte ρ des eingesetzten Leitfähigkeitspigments bzw. der mittleren Dichte ρ einer Mischung von Leitfähigkeitspigmenten ab.

Allgemein gilt für das Beschichtungsmittel (1) im erfindungsgemäßen Verfahren (III), dass es vorzugsweise, bezogen auf die Gesamtmasse des Beschichtungsmittels (1), [(25 bis 60). Anpassungsfaktor] Gew.-%, vorzugsweise [(35 bis 55) · Anpassungsfaktor] Gew.-% organisches Lösungsmittel und [(20 bis 45) · Anpassungsfaktor] Gew.-%, vorzugsweise [(25 bis 40) · Anpassungsfaktor] Gew.-%, organische Harzkomponenten enthält, wobei die Summe der Gewichtsprozentanteile von organischer Harzkomponente und Lösungsmittel nicht größer als [93 · Anpassungsfaktor] Gew.-%, vorzugsweise nicht größer als [87 · Anpassungsfaktor] Gew.-% ist und wobei der Anpassungsfaktor [100-2,8p]:93,85 ist und ρ die Dichte des Leitfähigkeitspigments oder die mittlere Dichte der Mischung von Leitfähigkeitspigmenten in g/cm³ bedeutet.

Hinsichtlich der einzelnen Harzkomponente a) gilt vorzugsweise, dass das Beschichtungsmittel (1), bezogen auf die Gesamtmasse des Beschichtungsmittels (1), [(2 bis 8) · Anpassungsfaktor] Gew.-%, vorzugsweise [(3 bis 5) · Anpassungsfaktor] Gew.-% der Harzkomponente a) enthält, wobei der Anpassungsfaktor [100-2,8p]:93,85 ist und ρ die Dichte des Leitfähigkeitspigments oder die mittlere Dichte der Mischung von Leitfähigkeitspigmenten in g/cm³ bedeutet. Aus dem Mengenanteil der Harzkomponente a) lassen sich mit den weiter oben angegebenen bevorzugten Mengenverhältnissen der einzelnen Harzkomponenten die bevorzugten Mengenanteile der Harzkomponenten b) bis d) im Beschichtungsmittel (1) berechnen. Beispielsweise kann der Anteil der Komponenten b) an der Gesamtmasse des Beschichtungsmittels [(2 bis 9) · Anpassungsfaktor] Gew.-%, vorzugsweise [(3 bis 6) · Anpassungsfaktor] Gew.-% betragen, der Anteil der Harzkomponenten c) [(4 bis 18) · Anpassungsfaktor] Gew.-%, vorzugsweise [(6 bis 12) · Anpassungsfaktor] Gew.-% und der Anteil der Harzkomponenten d) [(7 bis 30) · Anpassungsfaktor] Gew.-%, vorzugsweise [(10 bis 20) · Anpassungsfaktor] Gew.-%. Der "Anpassungsfaktor" hat dabei die vorstehend angegebene Bedeutung.
Weiterhin ist es bevorzugt, dass die Schicht b) zusätzlich Korrosionsinhibitoren und/oder Korrosionsschutzpigmente enthält. Hierbei können Korrosioninhibitoren oder Korrosionsschutzpigmente eingesetzt werden, die im Stand der Technik für diesen Zweck bekannt sind. Beispielsweise genannt seien: Magnesiumoxidpigmente, insbesondere in nanoskaliger Form, feinteiliges und sehr feinteiliges Bariumsulfat oder Korrosionsschutzpigmente basieren auf Calciumsilicat. Der bevorzugte Gewichtsanteil der Korrosionsschutzpigmente an der Gesamtmasse des Beschichtungsmittels (1) hängt wiederum von der Dichte der eingesetzten Korrosionsschutzpigmente ab. Vorzugsweise enthält das Beschichtungsmittel (1) im erfindungsgemäßen Verfahren (III), bezogen auf die Gesamtmasse des Beschichtungsmittels, [(5 bis 25) · Anpassungsfaktor] Gew.-%, insbesondere [(10 bis 20) · Anpassungsfaktor] Gew.-% Korrosionsschutzpigment, wobei der Anpassungsfaktor [100-2,8p]:93,85 ist und ρ die Dichte des Leitfähigkeitspigments oder die mittlere Dichte der Mischung von Leitfähigkeitspigmenten in g/cm³ bedeutet.

Die mechanischen und chemischen Eigenschaften der nach dem Einbrennen des Beschichtungsmittels (1) im erfindungsgemäßen Verfahren (III) erhaltenen Beschichtung können weiterhin dadurch verbessert werden, dass diese zusätzlich Füllstoffe enthält. Beispielsweise können diese ausgewählt sein aus Kieselsäuren oder Siliziumoxiden (gegebenenfalls hydrophobiert), Aluminiumoxiden (einschließlich basischen Aluminiumoxid), Titandioxid und Bariumsulfat. Hinsichtlich deren bevorzugten Mengen gilt, dass das Beschichtungsmittel (1) [(0,1 bis 3) · Anpassungsfaktor] Gew.-%, vorzugsweise [(0,4 bis 2) · Anpassungsfaktor] Gew.-% Füllstoff ausgewählt aus Kieselsäuren bzw. Siliziumoxiden, Aluminiumoxiden, Titandioxid und Bariumsulfat enthält, wobei der Anpassungsfaktor [100-2,8 p]:93,85 ist und ρ die Dichte des Leitfähigkeitspigments oder die mittlere Dichte der Mischung von Leitfähigkeitspigmenten in g/cm³ bedeutet.

Werden Gleitmittel oder Umformhilfen zusätzlich mit eingesetzt, so gilt, dass das Beschichtungsmittel (1) bezogen, auf seine Gesamtmasse, Gleitmittel oder Umformhilfen, vorzugsweise ausgewählt aus Wachsen, Molybdänsulfid und Teflon, vorzugsweise in einer Menge von [(0,5 bis 20) · Anpassungsfaktor], insbesondere in einer Menge von [(1 bis 10) · Anpassungsfaktor] Gew.-% enthält, wobei der Anpassungsfaktor [100-2,8p]:93,85 ist und ρ die Dichte des Leitfähigkeitspigments oder die mittlere Dichte der Mischung von Leitfähigkeitspigmenten in g/cm³ bedeutet.
Das erfindungsgemäße Verfahren (III), welches die Aufbringung organischer Lacke mit umfasst, besteht demgemäß aus folgender Prozesskette:
i) gegebenenfalls Reinigung / Entfettung der Werkstoffoberfläche
ii) metallisierende Vorbehandlung mit einem wässrigen Mittel (1) gemäß der vorliegenden Erfindung
iii) gegebenenfalls Spül- und/oder Trocknungsschritt
iv) chrom(VI)freie Konversionsbehandlung, bei der eine Konversionsschicht erzeugt wird, die pro m² Oberfläche 0,01 bis 0,7 mmol des Metalls M enthält, das die wesentliche Komponente der Konversionslösung darstellt, wobei die Metalle M ausgewählt sind aus Cr(III), B, Si, Ti, Zr, Hf.
v) gegebenenfalls Spül- und/oder Trocknungsschritt
vi) Beschichtung mit einem Beschichtungsmittel (1) gemäß vorstehender Beschreibung und Aushärten bei einer Substrattemperatur im Bereich von 120 bis 260 °C, vorzugsweise im Bereich von 150 bis 170 °C.

Dabei führt man vorzugsweise sämtliche Schritte (i-vi) als Bandbehandlungsverfahren durch, wobei man im Schritt (vi) das flüssige Beschichtungsmittel (1) in einer solchen Menge aufbringt, dass man nach dem Aushärten die gewünschte Schichtdicke im Bereich von 0,5 bis 10 µm erhält. Vorzugsweise wird also das Beschichtungsmittel (1) im so genannten Coil-Coating-Verfahren aufgebracht. Hierbei werden laufende Metallbänder kontinuierlich beschichtet. Das Beschichtungsmittel (1) kann dabei nach unterschiedlichen Verfahren aufgetragen werden, die im Stand der Technik geläufig sind. Beispielsweise können Auftragswalzen verwendet werden, mit denen sich direkt die erwünschte Nassfilm-Dicke einstellen lässt. Alternativ hierzu kann man das Metallband in das Beschichtungsmittel (1) eintauchen oder es mit dem Beschichtungsmittel (1) besprühen, wonach man mit Hilfe von Abquetschwalzen die erwünschte Nassfilmdicke einstellt.

Sofern Metallbänder beschichtet werden, die unmittelbar zuvor mit einer Metallauflage, beispielsweise mit Zink oder Zinklegierungen, elektrolytisch oder im Schmelztauchverfahren überzogen wurden, ist eine Reinigung der Metalloberflächen vor der Durchführung der metallisierenden Vorbehandlung (ii) nicht erforderlich. Sind die Metallbänder jedoch bereits gelagert worden und insbesondere mit Korrosionsschutzölen versehen, ist ein Reinigungsschritt (i) notwendig, bevor man den Schritt (ii) durchführt.

Nach dem Auftragen des flüssigen Beschichtungsmittels (1) im Schritt (vi) wird das beschichtete Blech auf die erforderliche Trocknungs- bzw. Vernetzungstemperatur für die organische Beschichtung erwärmt. Das Erwärmen des beschichteten Substrats auf die erforderliche Substrattemperatur ("Peak-metal-temperature" = TMP) im Bereich von 120 bis 260°C, vorzugsweise im Bereich von 150 bis 170°C kann in einem aufgeheizten Durchlaufofen erfolgen. Das Behandlungsmittel kann jedoch auch durch Infrarotstrahlung, insbesondere durch nahe Infrarotstrahlung, auf die entsprechende Trocknungs- bzw. Vernetzungstemperatur gebracht werden.

Derart vorbeschichtete Metallbleche werden in der automobilen Fertigung für die Herstellung von Karosserien entsprechend zugeschnitten und umgeformt. Das zusammengefügte Bauteil bzw. die zusammengefügte Rohkarosse weist folglich ungeschützte Schnittkanten auf, die zusätzlich korrosionsschützend behandelt werden müssen. Im sogenannten "Paint Shop" erfolgt daher eine weitere korrosionsschützende Behandlung und letztendlich die Realisierung des automobiltypischen Lackaufbaus.

Die vorliegende Erfindung betrifft daher in einem weiteren Aspekt ein Verfahren (IV), welches die Prozesskette (i-vi) des Verfahrens (III) erweitert, wobei zunächst auf den freiliegenden Metalloberflächen, insbesondere auf den Schnittkanten, eine kristalline Phosphatschicht abgeschieden wird, um anschließend mittels Tauchlack einen finalen Korrosionsschutz, insbesondere Schutz vor Unterwanderung des Lacksystems an den Schnittkanten zu realisieren. Für den Fall, dass die Erstbeschichtung im Verfahren (III) mit einem organischen Beschichtungsmittel (1) zu einer leitfähigen Beschichtung führt, kann das gesamte metallische Bauteil einschließlich der phosphatierten Schnittkanten und der im Verfahren (III) erstbeschichteten Flächen elektrotauchlackiert werden (Abbildung 1, Verfahren IVb). Bei nicht ausreichender Leitfähigkeit der Erstbeschichtung werden ausschließlich die phosphatierten Schnittkanten elektrotauchlackiert, ohne dass ein weiterer Lackaufbau auf den erstbeschichteten Flächen realisiert wird. Gleiches gilt, wenn die Schnittkanten nicht phosphatiert, aber mit einem selbstabscheidenden Tauchlack (AC) beschichtet werden (Abbildung 1, Verfahren IVc). Die vorliegende Erfindung zeichnet sich jedoch dadurch aus, dass die erfindungsgemäß metallisierend vorbehandelten Zinkoberflächen insbesondere die Kantenkorrosion hervorragend unterbinden. In einer erfindungsgemäßen Prozesskette, die die Elektrotauchlackierung (KTL, ATL) im Verfahren (IV) und die Auftragung weiterer Lackschichten in einem Verfahren (V) umfasst, kann daher die Menge an abgeschiedenen Tauchlack pro m² des Bauteils bestehend aus erfindungsgemäß vorbehandelten Zinkoberflächen (Abbildung 1, Verfahren I) und/oder die Menge an aufzutragendem Füller, welcher vor allem die Aufgabe hat, die Karosseriebleche vor Steinschlag zu schützen und vorhandene Unebenheiten der Metalloberfläche auszugleichen, in der Zweitbeschichtung (Abbildung 1, Verfahren V) deutlich verringert werden, ohne dass ein Verlust an Performance hinsichtlich Korrosionsschutz und Lackhaftung die Folge ist.

Die vorliegende Erfindung betrifft in einem weiteren Aspekt die verzinkte und/oder legierungsverzinkte Stahloberfläche sowie das metallische Bauteil, welches zumindest teilweise aus einer Zinkoberfläche besteht, das gemäß dem erfindungsgemäßen Verfahren mit dem wässrigen Mittel (1) metallisierend vorbehandelt ist oder nachfolgend dieser Vorbehandlung mit weiteren passivierenden Konversionsschichten und/oder Lacken, z.B. entsprechend der erfindungsgemäßen Verfahren (II-IV), beschichtet ist.
Eine derartig behandelte Stahloberfläche oder behandeltes Bauteil findet Verwendung im Karosseriebau bei der automobilen Fertigung, im Schiffsbau, im Baugewerbe sowie für die Herstellung Weißer Ware.

### Ausführungsbeispiele:

Eine elektrochemische Messkette zur Bestimmung der elektromotorischen Kraft (EMK) für die erfindungsgemäße metallisierende Vorbehandlung ist in Abbildung 2 wiedergegeben. Die Messkette besteht aus zwei galvanischen Halbzellen, wobei eine Halbzelle das Mittel (1) enthaltend Kationen und/oder Verbindungen eines Metalls (A) enthält, während die andere Halbzelle das Mittel (2) enthält, das sich vom Mittel (1) dadurch unterscheidet, dass es keinen von Kationen und/oder Verbindungen eines Metalls (A) aufweist. Beide Halbzellen sind mit einer Salzbrücke verbunden und es wird stromlos die Spannungsdifferenz zwischen einer Metallelektrode des Metalls (A) im Mittel (1) und einer Zinkelektrode im Mittel (2) gemessen. Eine positive EMK bedeutet, dass das Redoxpotential E_{Redox} der Kationen und/oder Verbindungen des Metalls (A) im Mittel (1) anodischer liegt als das Elektrodenpotential E_{Zn}. In der nachfolgenden Tabelle 1 ist die EMK gemessen entsprechend einer Messkette analog zur Abbildung 2 für ein Mittel (1) enthaltend Eisen(II)-Kationen dokumentiert, das sich für die erfindungsgemäße metallisierende Vorbehandlung eignet.

| Tabelle 1 | | |
|---|---|---|
| EMK verschiedener Mittel (1) zusammengesetzt aus Eisen(II)sulfat, Hypophosphoriger Säure und Milchsäure gemessen mit einer Messkette gemäß Abbildung 2 | | |
| Kationen von Metall (A) im Mittel (1)* | T in °C | EMK in V |
| 0,01 mol/l Fe(II)^{#} | 20 | 0,445 |
| 0,1 mol/I Fe(II)^{#} | 20 | 0,462 |
| 0,2 mol/I Fe(II)^{#} | 20 | 0,468 |
| * Zusammensetzung des Mittels (1): | | |
| 0,15 mol/l H₃PO₂ | | |
| 0,033 mol/l Milchsäure | | |
| # Fe(II) als FeSO₄·7H₂O | | |

Zur beispielhaften Darlegung der Verbesserung des Schnittkantenschutzes nach erfolgter erfindungsgemäßer metallisierender Vorbehandlung ("Vereisenung") von verzinktem Bandstahl wird im Folgenden die Prozesskette des erfindungsgemäßen Verfahrens (III) auf elektrolytisch verzinkten Stahlblechen (DC04, ZE 75/75, Automobilqualität) durchgeführt. Die derartig behandelten und beschichteten verzinkten Stahlbleche wurden an den Schnittkanten in einem Buchenholzblock eingeklemmt und im VDA-Wechselklimatest (621-415) für 10 Wochen dauerfeucht ausgelagert.

### Erfindunasaemäße Beispiele B1-B3:

Das erfindungsgemäße Verfahren (III) ist einschließlich der eingesetzten Formulierungen im Folgenden detailliert aufgeschlüsselt:
(i) Das elektrolytisch verzinkte Stahlblech (ZE) wird mit alkalischen Reinigern (z.B. Ridoline^{®} C 72, Ridoline^{®} 1340; Tauch-, Spritzreinigungsprodukte der Anmelderin) entfettet,
(ii) die metallisierende Vorbehandlung ("Vereisenung") erfolgt bei einer Temperatur des wässrigen Mittels (1) von 50 °C bei einen pH-Wert von 2,5 im Tauchverfahren mit einer Kontaktzeit von t = 2 sec (B1) bzw. t = 5 sec (B2), wobei das Mittel (1) zusammengesetzt ist aus:
   B1: 27,8 g/l FeSO₄·7H₂O
   B2: 13,9 g/l FeSO₄·7H₂O
      9,9 g/l H₃PO₂
      3,0 g/l Milchsäure
(iii) Spülschritt durch Eintauchen des vorbehandelten Bleches in Stadtwasser;
(iv) eine kommerzielle Vorbehandlungslösung auf Basis Phosphorsäure, Manganphosphat, H₂TiF₆ und Aminomethyl-substituiertem Polyvinylphenol (Granodine^{®} 1455T der Anmelderin) wird mit dem Chemcoater (Walzenauftragsverfahren) auf der Metalloberfläche aufgetragen. Es erfolgt eine Trocknung bei 80 °C und die resultierende Schichtauflage an Titan bestimmt mittels Röntgenfluoreszenzanalyse liegt zwischen 10-15 mg/m²;
(v) Spülschritt durch Eintauchen des vorbehandelten Bleches in Stadtwasser;
(vi) ein kommerzielles Beschichtungsmittel (1) enthaltend Graphit als Leitfähigkeitspigment auf Basis der in der deutschen Anmeldung (DE 102007001654.0) im Beispielteil angegeben Zusammensetzung (siehe dort Beispiel 1) wird mit einem Chemcoater auf die vorbehandelten Bleche appliziert und durch Erwärmen im Trockenschrank bei 160 °C Substrattemperatur gehärtet. Die Auftragung des Beschichtungsmittels liefert Trockenfilmschichtdicken von 1,8 µm

Die Schichtauflage an Eisen auf der elektrolytisch verzinkten Stahloberfläche kann unmittelbar nach dem Prozessschritt (ii) nasschemisch in 10 Gew.-% Salzsäure in Lösung gebracht und mittels Atom-Absorbtions-Spektroskopie (AAS) bestimmt werden oder alternativ in Vergleichsversuchen auf reinen Zinksubstraten (99,9 % Zn) mittels Röntgenfluoreszenzanalytik (RFA). Sie beträgt bei der metallisierenden Vorbehandlung gemäß B1 im Prozessschritt (ii) cirka 20 mg/m² Fe.

### Vergleichsbeispiel V1:

Das erfindungsgemäße Verfahren (III) wird in der Weise abgeändert, dass der Prozessschritt (ii), also die metallisierende Vorbehandlung entfällt.

### Vergleichsbeispiel V2:

Das erfindungsgemäße Verfahren (III) wird in der Weise abgeändert, dass anstelle des Prozessschrittes (ii) eine alkalisch passivierende Vorbehandlung mit dem kommerziellen Produkt der Anmelderin (Granodine^{®} 1303) gemäß der in deutschen Offenlegungsschrift DE19733972 (siehe dort Tab.1, Bsp.1) angegebenen Formulierung auf Basis von Eisen(III)-Nitrat vorgenommen wird.

### Vergleichsbeispiel V3:

Nach einer Entfettung mit einem alkalischen Reinigersystem der Anmelderin (Ridoline^{®} 1565 / Ridosol^{®} 1237) wird das Blech in einer kommerziellen Aktivierlösung (Fixodine^{®} 9112) aktiviert und in einem Tri-Kationen-Phosphatierbad der Anmelderin (Granodine^{®} 958A) passiviert bevor es analog zum Prozessschritt (vi) mit dem Lacksystem beschichtet wird.

Im Anschluss an die Prozesskette gemäß dem Verfahren (III) werden sämtliche Bleche zur Erzeugung der Schnittkante zugeschnitten und erneut einer Phosphatierung wie im Versuchsbeispiel V3 angegeben unterzogen.
Auf sämtlichen derart behandelten und beschichteten Blechen wird nachträglich ein kathodischer Tauchlack (EV 2005, PPG Industries) mit einer Schichtdicke von 18-20 µm abgeschieden und im Umluftofen bei 175 °C für 20 min eingebrannt. Demnach wird insgesamt eine Prozesskette beginnend mit der korrosionsschützenden Vorbehandlung des Zinksubstrates beim Stahlhersteller (Abbildung 1, Verfahren II und IIIb) und endend mit der Abscheidung des Tauchlackes im "Paint Shop" der Karosseriefertigung (Abbildung 1, Verfahren IVb) experimentell nachgestellt.

Tab. 2 gibt die Ergebnisse bezüglich der korrosiven Lackunterwanderung an der Schnittkante nach 10 Wochen Wechselklimatest wieder. Da die Lackunterwanderung an verschiedenen Stellen der Schnittkante unterschiedlich stark voranschreitet, enthält die Tabelle 2 die jeweils maximale Unterwanderung in mm für das entsprechende Beschichtungssystem.

| Tabelle 2 | |
|---|---|
| Unterwanderung an der Schnittkante nach VDA Wechselklimatest (621-415) | |
| Beispiele | Unterwanderung an der Schnittkante / mm |
| V1 | 7,9 |
| V2 | 6,5 |
| V3 | 9,4 |
| B1 | 1,5 |

Anhand der Ergebnisse im VDA-Wechselklimatest wird der gegenüber den konventionellen Behandlungsmethoden überlegene Korrosionsschutz der erfindungsgemäßen metallisierenden Vorbehandlung ("Vereisenung") an der Schnittkante deutlich. Die im Stand der Technik beschriebene alkalische Passivierung mittels Eisen(III)-haltiger Lösungen weist zwar verglichen mit phosphatierten Blechen (V3) und Blechen, die keine passivierende Vorbehandlung erhalten haben (V1) einen verbesserten Schnittkantenschutz auf, jedoch ist dieses Verfahren weitaus weniger effektiv als die erfindungsgemäße metallische Vorbehandlung (B1).

Das hervorragende Ergebnis hinsichtlich der Minimierung der Kantenkorrosion und der Unterwanderung des Lacksystems an der Schnittkante bei erfindungsgemäßer Vorbehandlung (B1, B2) im Vergleich zu einer alkalisch vorbehandelten Zinkoberfläche (V2) für ein Beschichtungssystem gemäß einer Prozesskette IIa → IIIa → IVb (siehe Abbildung 1) ist in Abbildung 3 illustriert. Zusätzlich zeigt sich, dass auch bei Verringerung der Eisen(II)-Konzentration (B2) in der erfindungsgemäßen Vorbehandlung eine weitergehende Unterdrückung der Lackunterwanderung an der Schnittkante erreicht werden kann, wenn die Kontaktzeit mit dem Mittel (1) wie in den erfindungsgemäßen Beispielen von 2 sec (B1) auf 5 sec (B2) erhöht wird. Ebenfalls ist anhand der Abbildung 3 der negative Effekt des Wegfallens der erfindungsgemäßen Vorbehandlung (V1) innerhalb dergleichen Prozesskette wie für die erfindungsgemäßen Beispiele (B1, B2) deutlich. Auch konventionell behandelte verzinkte Oberflächen, die ohne erfindungsgemäße Vorbehandlung phosphatiert und anschließend elektrotauchlackiert wurden (V3) weisen eine deutliche Blasenbildung und eine korrosive Unterwanderung an der Schnittkante auf.

Eine Verbesserung der Ergebnisse im Steinschlagtest mittels der metallisierenden Vorbehandlung ("Vereisenung") ist ebenfalls evident. Die Bildaufnahmen in Abbildung 4 zeigen, dass zum einen die Lackhaftung durch die erfindungsgemäße Vorbehandlung augenscheinlich erhöht und zum anderen eine korrosive Unterwanderung kaum erkennbar ist.

Auch die korrosive Unterwanderung am Ritz belegt die Vorteile der erfindungsgemäßen Vorbehandlung ("Vereisenung" der Zinkoberfläche) wie aus Abbildung 5 ersichtlich ist. So wird die geringere korrosive Unterwanderung im Vergleich zu lediglich phosphatierten und mit einem Tauchlack versehenen verzinkten Stahloberflächen (V3) auf den erfindungsgemäß vorbehandelten und gemäß einer Prozesskette IIa → IIIa → IVb (siehe Abbildung 1) konversionsbehandelten und beschichteten Zinkoberflächen (B1) erzielt. Der Wegfall der erfindungsgemäßen Vorbehandlung gemäß Prozessschritt I (siehe Abbildung 1) in einem Behandlungsverfahren gemäß dem Beispiel V1 führt dabei zu besonders negativen Unterwanderungseigenschaften der Gesamtbeschichtung am Ritz.

In einer alternativen Prozesskette, in der der erfindungsgemäßen Vorbehandlung (Abbildung 1, Verfahren I) eine Zirkon-basierte Konversionsbehandlung (Abbildung 1, Verfahren IIa) und unmittelbar, d.h. ohne Aufbringen und Aushärten eines organischen Beschichtungsmittels (Abbildung 1, Verfahren IIIa oder IIIb), die Abscheidung eines Elektrotauchlackes (Abbildung 1, Verfahren IVa) folgt, kann ebenfalls gezeigt werden, dass die korrosive Unterwanderung am Ritz signifikant minimiert wird.
Hierzu wurden zunächst die verzinkten Stahlbleche (ZE, Z) entsprechend der zuvor beschriebenen Vorgehensweise gereinigt und entfettet, um anschließend nach erfolgter Zwischenspülung mit entionisiertem Wasser (κ < 1 µScm⁻¹) erfindungsgemäß mit einem Mittel, das entsprechend dem Beispiel B1 zusammengesetzt ist, bei einem bestimmten pH-Wert für 2 sec und einer Temperatur von 50 °C metallisierend vorbehandelt zu werden (Abbildung 1, Verfahren I). Die nach einer Zwischenspülung mit entionisiertem Wasser vorgenommene Konversionsbehandlung erfolgte in einer sauren wässrigen Zusammensetzung von
750 ppm Zr als H₂ZrF₆
20 ppm Cu als Cu(NO₃)₂
10 ppm Si als SiO₂
200 ppm Zn als Zn(NO₃)₂
bei einem pH-Wert von 4 und einer Kontaktzeit von 90 sec bei einer Temperatur von 20 °C (Abbildung 1, Verfahren IIa). Nach einem weiteren Spülschritt mit entionisiertem Wasser wurde ein kathodischer Tauchlack (CathoGuard 500) in einer Schichtdicke von 20 µm aufgebracht und die derart beschichteten Bleche im Umluftofen bei 180 °C für 30 min ausgehärtet bevor die Oberfläche in der Blechmitte entlang mehrerer Zentimeter bis auf das Stahlsubstrat mit einem Ritzstichel nach Clemen eingeritzt wird. Der Tabelle 3 sind die aus diesem Experiment resultierenden Unterwanderungswerte am Ritz nach VDA-Wechselklimatest zu entnehmen.

| Tabelle 3 | | | |
|---|---|---|---|
| Unterwanderung am Ritz von gemäß einer Prozesskette I → IIa → IVa (siehe Abbildung 1) beschichteten Stahlblechen (Gardobond^{®} Prüfbleche, Fa. Chemetall) nach 10 Zyklen VDA-Wechselklimatest (621-415) | | | |
| Beispiel | pH-Wert# des Mittels (1) | Substrat | U/2 in mm |
| V4* | - | Z | 4,1 |
| | | ZE | 3,5 |
| B1 | 2,7 | Z | 1,6 |
| | | ZE | 1,1 |
| | 3,5 | Z | 1,8 |
| | | ZE | 1,8 |
| * | keine Vorbehandlung | | |
| # | pH-Wert-Einstellung mit ammoniakalischer Lösung oder Schwefelsäure | | |
| Z | Schmelztauchverzinkter Stahl | | |
| ZE | Elektrolytisch verzinkter Stahl | | |

Die Abbildungen 6 und 7 belegen anhand der röntgenphotoelektronischen (XPS) Detailspektren der Fe(2p^{3/2}) nochmals, dass die im erfindungsgemäßen Verfahren aufgebrachte dünne Eisenauflage metallischen Charakter hat und deutlich mehr als 50 At-% der Eisenatome in metallischer Form vorliegen. Qualitativ ist dies erkennbar, an der deutlichen Verschiebung der gesamten Peak-Intensität zugunsten des Peaks 1 (Abb. 7) bei niedrigeren Bindungsenergien im Vergleich zur Intensität dieses Einzelpeaks bei der alkalischen Passivierung (V2). Die Quantifizierung erfolgt standardmäßig über einen numerischen Fit-Prozess des XP-Detailspektrums mittels gaußförmiger Einzelpeaks, über den die Bestimmung der Einzelpeakfläche möglich ist. Tabelle 4 gibt quantitativ den chemischen Bindungszustand der Eisenauflage unmittelbar nach der jeweiligen beispielhaften (V2) oder erfindungsgemäßen (B1) Vorbehandlungen wieder.

| Tabelle 4 | | |
|---|---|---|
| Prozentuale Anteile der verschiedenen Bindungszustände von Eisen auf den verzinkten Stahloberflächen ermittelt durch Röntgenphotoelektronen-Spektroskopie (XPS) | | |
| Beispiel | Fe, metallisch / At.-% | Fe, oxidisch / At.-% |
| V2 | 28 | 72 |
| B1 | 63 | 37 |

## Patentansprüche

1. Verfahren zur metallisierenden Vorbehandlung von verzinkten oder legierungsverzinkten Stahloberflächen, wobei die verzinkte oder legierungsverzinkte Stahloberfläche mit einem wässrigen Mittel (1) in Kontakt gebracht wird, dessen pH-Wert nicht kleiner als 2 und nicht größer als 6 ist, **dadurch gekennzeichnet, dass** im Mittel (1)
(a) Kationen und/oder Verbindungen eines Metalls (A), die ausgewählt sind aus Kationen und/oder Verbindungen von Eisen in einer Konzentration von mindestens 0,001 M,
(b) Beschleuniger ausgewählt aus Oxosäuren von Phosphor sowie deren Salze, wobei mindestens ein Phosphoratom in einer mittleren Oxidationsstufe vorliegt, enthalten sind,
wobei als Kationen und/oder Verbindungen des Metalls (A) Eisen(II)-Ionen und/oder Eisen(II)-Verbindungen eingesetzt werden und das molare Verhältnis von Beschleuniger zur Konzentration der Kationen und/oder Verbindungen des Metalls (A) den Wert 1:5 nicht unterschreitet und das Redoxpotential E_{Redox} der Kationen und/oder Verbindungen des Metalls (A) gemessen an einer Metallelektrode des Metalls (A) bei vorgegebener Verfahrenstemperatur und Konzentration an Kationen und/oder Verbindungen des Metalls (A) im wässrigen Mittel (1) anodischer liegt als das Elektrodenpotential E_{Zn} der verzinkten oder legierungsverzinkten Stahloberfläche im Kontakt mit einem wässrigen Mittel (2), welches sich vom Mittel (1) nur dadurch unterscheidet, dass es keine Kationen und/oder Verbindungen des Metalls (A) enthält.

2. Verfahren gemäß Anspruch 1, **dadurch gekennzeichnet, dass** das Redoxpotential E_{Redox} der Kationen und/oder Verbindungen des Metalls (A) im wässrigen Mittel (1) um mindestens +50 mV, aber höchstens +800 mV anodischer liegt als das Elektrodenpotential E_{Zn} der verzinkten oder legierungsverzinkten Stahloberfläche im Kontakt mit dem wässrigen Mittel (2).

3. Verfahren gemäß einem oder beiden der Ansprüche 1 und 2, **dadurch gekennzeichnet, dass** die Konzentration an Kationen und/oder Verbindungen des Metalls (A) mindestens 0,01 M beträgt, aber 0,2 M nicht überschreitet.

4. Verfahren gemäß Anspruch 3, **dadurch gekennzeichnet, dass** der pH-Wert des wässrigen Mittels nicht größer als 4 ist.

5. Verfahren gemäß einem oder mehreren der vorherigen Ansprüche, **dadurch gekennzeichnet, dass** das wässrige Mittel zusätzlich chelatisierende Komplexbildner mit Sauerstoff- und/oder Stickstoff-Liganden enthält.

6. Verfahren gemäß Anspruch 5, **dadurch gekennzeichnet, dass** die chelatisierenden Komplexbildner ausgewählt sind aus Triethanolamin, Diethanolamin, Monoethanolamin, Monoisopropanolamin, Aminoethylethanolamin, 1-Amino-2,3,4,5,6-pentahydroxyhexan, N-(Hydroxyethyl)-ethylendiamintriessigsäure, Ethylendiamintetraessigsäure, Diethylentriaminpentaessigsäure, 1,2-Diaminopropantetraessigsäure, 1,3-Diaminopropantetraessigsäure, Weinsäure, Milchsäure, Schleimsäure, Gluconsäure und/oder Glucoheptonsäure sowie deren Salze und Stereoisomere als auch Sorbit, Glucose und Glucamin sowie deren Stereoisomere.

7. Verfahren gemäß Anspruch 6, **dadurch gekennzeichnet, dass** das molare Verhältnis von chelatisierenden Komplexbildner zur Konzentration der Kationen und/oder Verbindungen des Metalls (A) nicht größer ist als 5:1, aber mindestens 1:5 beträgt.

8. Verfahren gemäß einem oder mehreren der Ansprüche 1 bis 7, **dadurch gekennzeichnet, dass** das wässrige Mittel zusätzlich Beschleuniger ausgewählt aus Hydrazin, Hydroxylamin, Nitroguanidin, N-Methylmorpholin-N-oxid, Glucoheptonat, Ascorbinsäure und reduzierenden Zuckern enthält.

9. Verfahren gemäß einem oder mehreren der Ansprüche 1 bis 8, **dadurch gekennzeichnet, dass** das wässrige Mittel zusätzlich nicht mehr als 50 ppm, aber mindestens 0,1 ppm Kupfer(II)-Kationen enthält.

10. Verfahren gemäß einem oder mehreren der Ansprüche 1 bis 9, **dadurch gekennzeichnet, dass** nach dem in Kontakt Bringen der verzinkten oder legierungsverzinkten Stahloberfläche mit dem wässrigen Mittel ein metallischer Überzug mit Metall (A) in einer Schichtauflage von mindestens 1 mg/m², aber nicht mehr als 100 mg/m² vorliegt.

11. Verfahren gemäß einem oder mehreren der Ansprüche 1 bis 10, **dadurch gekennzeichnet, dass** nach dem in Kontakt Bringen der verzinkten oder legierungsverzinkten Stahloberfläche mit dem wässrigen Mittel mit oder ohne dazwischenliegendem Spül- und/oder Trocknungsschritt eine passivierende Konversionsbehandlung der metallisierend vorbehandelten verzinkten oder legierungsverzinkten Stahloberfläche erfolgt.

12. Verfahren gemäß Anspruch 11, **dadurch gekennzeichnet, dass** weitere Verfahrensschritte zur Aufbringung zusätzlicher Schichten, insbesondere organischer Lacke oder Lacksysteme folgen.

## Claims

1. A method for metallizing pretreatment of galvanized or alloy-galvanized steel surfaces, whereby the galvanized or alloy-galvanized steel surface is brought into contact with an aqueous agent (1) whose pH is not less than 2 and not greater than 6, **characterized in that** agent (1) contains
(a) cations and/or compounds of a metal (A), which is selected from cations and/or compounds of iron in a concentration of at least 0.001 M,
(b) accelerators selected from oxoacids of phosphorus and the salts thereof, whereby at least one phosphorus atom is present in a medium oxidation state,
whereby iron(II) ions and/or iron(II) compounds are used as cations and/or compounds of metal (A), and the molar ratio of accelerators to the concentration of the cations and/or compounds of metal (A) does not fall below the value of 1:5 and the redox potential E_{Redox} of the cations and/or compounds of metal (A), measured on a metal electrode of metal (A) at a predetermined process temperature and concentration of cations and/or compounds of metal (A) in the aqueous agent (1), is more anodic than the electrode potential E_{Zn} of the galvanized or alloy-galvanized steel surface in contact with an aqueous agent (2), differing from agent (1) only in that it does not contain any cations and/or compounds of metal (A).

2. The method according to claim 1, **characterized in that** the redox potential E_{Redox} of the cations and/or compounds of metal (A) in aqueous agent (1) is more anodic than the electrode potential E_{Zn} of the galvanized or alloy-galvanized steel surface in contact with aqueous agent (2) by at least +50 mV but at most +800 mV

3. The method according to one or both of claims 1 and 2, **characterized in that** the concentration of cations and/or compounds of metal (A) is at least 0.01 M but does not exceed 0.2 M.

4. The method according to claim 3, **characterized in that** the pH of the aqueous agent is no greater than 4.

5. The method according to one or more of the preceding claims, **characterized in that** the aqueous agent additionally contains chelating complexing agents having oxygen and/or nitrogen ligands.

6. The method according to claim 5, **characterized in that** the chelating complexing agents are selected from triethanolamine, diethanolamine, monoethanolamine, monoisopropanolamine, aminoethylethanolamine, 1-amino-2,3,4,5,6-pentahydroxyhexane, N-(hydroxyethyl)ethylenediaminetriacetic acid, ethylenediaminetetraacetic acid, diethylenetriaminepentaacetic acid, 1,2-diaminopropanetetraacetic acid, 1,3-diaminopropanetetraacetic acid, tartaric acid, lactic acid, mucic acid, gluconic acid, and/or glucoheptonic acid, and salts and stereoisomers thereof, as well as sorbitol, glucose, and glucamine, and stereoisomers thereof.

7. The method according to claim 6, **characterized in that** the molar ratio of chelating complexing agents to the concentration of cations and/or compounds of metal (A) is no greater than 5:1 but is at least 1:5.

8. The method according to one or more of claims 1 to 7, **characterized in that** the aqueous agent additionally contains accelerators selected from hydrazine, hydroxylamine, nitroguanidine, N-methylmorpholine N-oxide, glucoheptonate, ascorbic acid, and reducing sugars.

9. The method according to one or more of claims 1 to 8, **characterized in that** the aqueous agent additionally contains no more than 50 ppm but at least 0.1 ppm of copper(II) cations

10. The method according to one or more of claims 1 to 9, **characterized in that** there is a metallic coating with metal (A) in a layer overlay of at least 1 mg/m² but no more than 100 mg/m² after the contacting of the galvanized or alloy-galvanized steel surface with the aqueous agent.

11. The method according to one or more of claims 1 to 10, **characterized in that** a passivating conversion treatment of the metallized pretreated galvanized or alloy-galvanized steel surface is performed after the contacting of the galvanized or alloy-galvanized steel surface with the aqueous agent with or without an intermediate rinsing and/or drying step.

12. The method according to claim 11, **characterized in that** further process steps for applying additional layers, in particular paint or paint systems follow.

## Revendications

1. Procédé de prétraitement par métallisation de surfaces en acier galvanisé avec du zinc ou un alliage du zinc, la surface en acier galvanisé avec du zinc ou un alliage du zinc étant mise en contact avec un milieu aqueux (1) dont la valeur du pH est non inférieure à 2 et non supérieure à 6, **caractérisé en ce que** le milieu (1) contient
(a) des cations et/ou des composés d'un métal (A) qui sont choisis parmi les cations et/ou les composés du fer à une concentration d'au moins 0,001 M,
(b) des accélérateurs choisis parmi les oxacides du phosphore et leurs sels, au moins un atome de phosphore étant présent dans une étape d'oxydation intermédiaire,
les cations et/ou les composés du métal (A) utilisés étant des ions ferreux et/ou des composés ferreux et le rapport molaire accélérateur sur concentration des cations et/ou des composés du métal (A) ne tombant pas au-dessous de la valeur 1:5 et le potentiel redox E_{Redox} des cations et/ou des composés du métal (A), mesuré sur une électrode métallique de métal (A) à une température de traitement prédéterminée et à une concentration prédéterminée de cations et/ou de composés du métal (A) dans le milieu aqueux (1), étant en contact, de façon plus anodique que le potentiel d'électrode E_{ZN} de la surface en acier galvanisé avec du zinc ou un alliage du zinc, avec un milieu aqueux (2) qui ne diffère du milieu (1) que par le fait qu'il ne contient pas de cations et/ou de composés du métal (A).

2. Procédé selon la revendication 1, **caractérisé en ce que** le potentiel redox E_{Redox} des cations et/ou des composés du métal (A) dans le milieu aqueux (1) est en contact avec le milieu aqueux (2) de façon plus anodique d'au moins +50 mV, mais au maximum de +800 mV, que le potentiel d'électrode E_{Zn} de la surface en acier galvanisé avec du zinc ou un alliage du zinc.

3. Procédé selon l'une des revendications 1 et 2 ou les deux, **caractérisé en ce que** la concentration de cations et/ou de composés du métal (A) est d'au moins 0,01 M, mais ne dépasse pas 0,2 M.

4. Procédé selon la revendication 3, **caractérisé en ce que** le pH du milieu aqueux est inférieur ou égal à 4.

5. Procédé selon l'une ou plusieurs des revendications précédentes, **caractérisé en ce que** le milieu aqueux contient en outre des agents complexants chélateurs comportant des ligands contenant de l'oxygène et/ou de l'azote.

6. Procédé selon la revendication 5, **caractérisé en ce que** les agents complexants chélateurs sont choisis parmi la triéthanolamine, la diéthanolamine, la monoéthanolamine, la mono-isopropanolamine, l'aminoéthyléthanolamine, le I-amino-2,3,4,5,6-pentahydroxyhexane, l'acide N-(hydroxyéthyl)-éthyléne-diaminetriacétique, l'acide éthylènediaminetétraacétique, l'acide diéthylènetriaminepentaacétique, l'acide 1,2-diaminopropanetétraacétique, l'acide 1,3-diaminopropanetétraacétique, l'acide tartrique, l'acide lactique, l'acide mucique, l'acide gluconique et/ou l'acide glucoheptonique et leurs sels et stéréoisomères ainsi que le sorbitol, le glucose et la glucamine et leurs stéréoisomères.

7. Procédé selon la revendication 6, **caractérisé en ce que** le rapport molaire agent complexant chélateur sur concentration de cations et/ou de composés du métal (A) est non supérieur à 5:1, mais d'au moins 1:5.

8. Procédé selon l'une ou plusieurs des revendications 1 à 7, **caractérisé en ce que** le milieu aqueux contient en outre des accélérateurs choisis parmi l'hydrazine, l'hydroxylamine, la nitroguanidine, le N-méthylmorpholine-N-oxyde, le glucoheptonate, l'acide ascorbique et les sucres réducteurs.

9. Procédé selon l'une ou plusieurs des revendications 1 à 8, **caractérisé en ce que** le milieu aqueux contient en outre 50 ppm maximum, mais 0,1 ppm minimum, de cations cuivriques.

10. Procédé selon l'une ou plusieurs des revendications 1 à 9, **caractérisé en ce qu'**après la mise en contact de la surface en acier galvanisé avec du zinc ou un alliage du zinc avec le milieu aqueux, on obtient un revêtement métallique de métal (A) avec un placage d'au moins 1 mg/m², mais de pas plus de 100 mg/m².

11. Procédé selon l'une ou plusieurs des revendications 1 à 10, **caractérisé en ce qu'**après la mise en contact de la surface en acier galvanisé avec du zinc ou un alliage du zinc avec le milieu aqueux avec ou sans étape de séchage et/ou de rinçage intermédiaire, la surface en acier galvanisé avec du zinc ou un alliage du zinc, qui a subi un prétraitement de métallisation, est soumise à un traitement de conversion-passivation.

12. Procédé selon la revendication 11, **caractérisé en ce que** d'autres étapes de procédé sont mises en oeuvre pour appliquer des couches supplémentaires, en particulier des laques ou des systèmes de laques organiques.
